# EUROPÄISCHE PATENTSCHRIFT

(11) **EP 0 088 456 B1**
(45) Veröffentlichungstag und Bekanntmachung des Hinweises auf die Patenterteilung: **23.04.1986**
(21) Anmeldenummer: 83200178.8
(22) Anmeldetag: 03.02.1983
(51) Int. Cl.: D21C 11/04

(54) **Verfahren zur kontinuierlichen Entfernung von Kieselsäure aus Zellstoffablaugen**
Process for the continuous removal of silicic acid from waste liquors deriving from cellulose pulp production
Procédé pour l'élimination continue d'acide silicique des liqueurs usées provenant de la préparation de cellulose

(30) Priorität: 06.03.1982 DE 3208200
(43) Veröffentlichungstag der Anmeldung: 14.09.1983
(73) Patentinhaber: METALLGESELLSCHAFT AG, 60015 Frankfurt (DE)
(72) Erfinder: Mülder, Jürgen, D-6052 Mühlheim (DE); Gutmann, Pedro, D-6242 Kronberg (DE)
(74) Vertreter: Rieger, Harald, Dr.

## Beschreibung

Die Erfindung betrifft ein Verfahren zur kontinuierlichen Entfernung von Kieselsäure aus durch alkalischen Aufschluss von Einjahrespflanzen, wie Bambus, Bagasse, Schilf und Stroh, erhaltener Zellstoff-Ablauge (Schwarzlauge), wobei man die Ablauge mit C0₂-haltigem Gas in intensiven Kontakt bringt und Kieselsäure ausfällt, dass man aus der mit C0₂ behandelten Ablauge ausgefällte Kieselsäure als Kieselsäureschlamm in einer ersten Trenneinrichtung abtrennt, und dass man in einem Rührbehälter eine kieselsäurehaltige Phase durch Zugabe von Kalk oder Kalkmilch kaustifiziert, wobei sich ein Schlamm bildet, der in einer zweiten Trenneinrichtung von der Flüssigphase abgetrennt wird.

Ein solches Verfahren ist aus der DE-A-3003090 bekannt, wobei durch die Behandlung der Ablauge mit C0₂-haltigem Gas eine Teilentkieselung durchgeführt und ausgefällte Kieselsäure abgetrennt wird. Die teilentkieselte Ablauge aus der ersten Trenneinrichtung wird in den Rührbehälter geleitet, in dem die Kaustifizierung erfolgt.

Es ist ferner bekannt, zur Entkieselung alkalischer kieselsäurehaltiger Zellstoffablaugen bei der Verarbeitung von Gräsern, insbesondere Stroh, Bambus, Schilf usw., in die Schwarzlauge Kohlendioxid einzuleiten und die entstehende gallertige Kieselsäure durch Kochen bzw. durch Erhitzen unter Druck in eine filtrierbare kristallinische Masse überzuführen und diese von der Lauge zu trennen (DE-A-522730).

Der Erfindung liegt die Aufgabe zugrunde, ein umweltfreundliches Verfahren zu schaffen, wobei das silikathaltige Abfallprodukt leicht abführbar und gegebenenfalls verwendbar sein soll. Beim eingangs genannten Verfahren geschieht dies erfindungsgemäss dadurch, dass man die Zellstoff- Ablauge vor der Behandlung mit C0₂-haltigem Gas in einer Eindampfeinrichtung auf eine Konzentration von 8 bis 30 Gew.-% Trockensubstanz vorkonzentriert, dass man die Menge des CO₂- haltigen Gases auf 30 bis 40 m³ pro m³ durchgesetzter Ablauge bemisst, dass aus der ersten Trenneinrichtung eine entkieselte Ablauge und Kieselsäureschlamm abgeführt werden, dass man den Kieselsäureschlamm vollständig dem Rührbehälter zum Kaustifizieren zuführt, wobei man auch mit Wasser verdünnt und wäscht, dass man beim Kaustifizieren und Waschen im Rührbehälter das Na₂O-SiO₂-CaO-Verhältnis in dem sich bildenden Schlamm auf die niedrigste Schmelztemperatur einstellt, dass man die in der ersten Trenneinrichtung enfallende entkieselte Ablauge in die Eindampfeinrichtung leitet und dass man den in der zweiten Trenneinrichtung abgetrennten Schlamm ausbrennt, wobei eine Schmelze entsteht, die abgekühlt wird.

Als C0₂-haltiges Gas wird Rauchgas bevorzugt. Dies hat den Vorteil, dass es billig ist und im eigenen Verfahren anfällt. Der C0₂-Gehalt kann hierbei sehr niedrig sein und zum Beispiel unter 5 Vol.-% liegen. Die zu behandelnde Ablauge wird zunächst zweckmässigerweise auf eine Konzentration von 12 bis 25 Gew.-% Trockensubstanz vorkonzentriert. Vorzugsweise wird die vorkonzentrierte Ablauge in einem mantelbeheizten Reaktionsbehälter mittels Rohrbogenabgasers mit dem C0₂-haltigen Gas in Kontakt gebracht, wobei ein besonders intensiver Stoffaustausch erfolgt.

Der durch die Behandlung mit den CO₂-haltigen Gasen ausgefällte Niederschlag kann von der Ablauge durch Sedimentieren oder Zentrifugieren abgetrennt werden. Im Rührbehälter wird der abgetrennte Kieselsäureschlamm mit Wasser im Verhältnis 1:4 bis vorzugsweise 1:1 verdünnt und gewaschen. Dem Waschwasser wird Branntkalk oder Kalkmilch vorzugsweise in einer Menge zugegeben, die ausreichend ist, den Sodagehalt des Niederschlages in Natronlauge umzuwandeln.

Aus dem abgetrennten Niederschlag entfernt man darin enthaltene organische Verbindungen durch Herausbrennen und erzeugt eine Schmelze, die den Verbrennungsofen verlässt. Diese wird im Luftstrom abgekühlt und kann z. B. mittels einer Mühle mit Siebeinsatz zu Granulat gewünschter Körnung vermahlen werden. Das Granulat kann umweltfreundlich deponiert oder weiterverwendet werden.

Die mit der Erfindung erzielten Vorteile bestehen insbesondere darin, dass es mit einem einfachen, kontinuierlich durchzuführenden Verfahren gelingt, Kieselsäure bis auf einen Restgehalt von 0,2 bis 0,4 g/I aus Ablaugen, die beim alkalischen Aufschluss von Einjahrespflanzen, wie Bambus, Bagasse, Schilf, Stroh, erhalten werden, zu entfernen. Durch die Einstellung eines niedrigen Schmelzpunktes der abgetrennten Niederschläge können diese in herkömmlichen Kohle-, Gas- oder Ölverbrennungskesseln eingeschmolzen werden. Das Verfahren ist sehr wirtschaftlich, weil mit Ausnahme geringer Kalkmengen, z. B. in Form von Branntkalk oder Kalkmilch, keine fremden Chemikalien erforderlich sind. Zur Entkieselung steht das im eigenen Verfahren kostenlos anfallende Rauchgas zur Verfügung. Das Verfahren arbeitet umweltfreundlich.

Die Erfindung ist in der Zeichnung beispielsweise und schematisch dargestellt und wird im folgenden näher beschrieben.

Es bedeuten:
1 Zufuhr Zellstoffablauge (Schwarzlauge); 2 Eindampfeinrichtung; 3 Vorkonzentrierte Ablauge; 4 Reaktionsbehälter zum In-Kontakt-bringen von Ablauge mit CO₂-haltigem Gas (Rauchgas); 5 Laugenverbrennung; 6 Dampfkessel; 7 Abzug Rauchgas; 8 Abzug Rauchgas; 9 Leitung Rauchgas in Reaktionsbehälter 4; 10 Gebläse; 11 Abzug Schmelze; 12 Abtrenneinrichtung (Zentrifuge oder Sedimentiertrichter und Zentrifuge); 13 Zwischenbehälter zur Aufnahme des Filtrats (entkieseite Schwarzlauge); 14 Rührbehälter zur Aufnahme des abgeschiedenen Kieselsäureschlamms; 15 Dosiereinrichtung für Zufuhr von Kalk oder Kalkmilch; 16 Zufuhr von Wasser; 17 Trenneinrichtung (Separator, Dekanter); 18 Behälter zur Aufnahme des Filtrats; 19 Leitung zum Zwischenbehälter 13 (entkieselte Schwarzlauge); 20 Leitung entkieselte Schwarzlauge; 21 Behälter zur Aufnahme von Natronlauge; 22 Verbrennung; 23 Schmelze.

### Verfahrensbeschreibung

Faserfreie Dünnlauge mit einer Mindestkonzentration von 8% gelöster Trockensubstanz wird von der Eindampfeinrichtung 2 zum Reaktionsbehälter 4 der Entkieselungsanlage gepumpt. Desgleichen wird über ein Gebläse 10 Rauchgas, dessen Temperatur zur Vermeidung von Feuchtigkeitsniederschlägen oberhalb des Taupunktes liegen soll, in den Behälter 4 eingeblasen, der als Rohrbogen-Begaser ausgebildet ist. Durch die Wirkung des Rohrbogen-Begasers entsteht intensiver Kontakt der Lauge mit dem Rauchgas. Die Abgase entweichen über einen mechanischen Schaumabscheider über den Dom des Reaktors 4.

Die behandelte Lauge verlässt den Reaktor mit dem gewünschten pH-Wert über einen Syphon und gelangt zu einer kontinuierlich arbeitenden Einrichtung 12 zur Abtrennung der ausgefällten Substanzen (Zentrifuge oder Sedimentiertrichter und Zentrifuge). Nach Abtrennung des Fällgutes von der Lauge wird das Klarfiltrat zu einem Zwischenbehälter 13 gefördert.

Der abgeschiedene Kieselsäureschlamm wird in einen Rührbehälter 14 gepumpt. Dieser wird zur Schlammwäsche zusätzlich mit Wasser und Branntkalk oder Kalkmilch aus einer entsprechenden Dosier-Einrichtung 15 beaufschlagt. Die Kalkmenge entspricht ca. dem 1,5- bis 2-fachen stöchiometrischen Bedarf, bezogen auf den Soda (Na₂C0₃)-Gehalt des Schlammes. Nach einer vorgegebenen Verweilzeit wird die Schlamm-Suspension abgezogen und auf einem Separator oder Dekanter 17 abzentrifugiert. Das Klarfiltrat wird zu einem separaten Stapeltank 18 geleitet, von wo es entweder der geklärten Schwarzlauge im Zwischenbehälter 13 durch die Leitung 19 zugegeben oder anderer Verwendung zugeführt wird. Der entwässerte, gewaschene Schlamm wird einer Verbrennung 22 zum Beseitigen der restlichen, darin noch enthaltenen organischen Bestandteile aufgegeben. Ein mit der Verbrennung herbeigeführter Schmelzvorgang führt nach Abkühlung der Schmelze und deren Granulierung zu einem umweltfreundlichen, deponierfähigen oder weiterverarbeitbaren Abfallprodukt. Durch Steuerung des Verhältnisses Na₂-Si0₂-CaO während der Wäsche im Rührbehälter 14 wird ein möglichst tiefer Schmelzpunkt in der Verbrennung 22 eingestellt. Ein solches Verbrennen und Einschmelzen kann z. B. in einem kohle-, gas- oder ölbefeuerten Dampfkessel erfolgen, der zu diesem Zweck mit einer Brennkammer versehen ist, deren Boden als Schmelzbett mit Abzugsvorrichtung für die Schmelze ausgebildet ist.

### Beispiel

Ablauge einer Reisstroh-Zellstoff-Fabrik wird gemäss obiger Beschreibung anhand von Pilotanlagen-Versuchen zur Entkieselung behandelt.
1. Anlyse der zu behandelnden Ablauge vor Eintritt in den Reaktionsbehälter 4 (TS = Trockensubstanz):
2. Analyse der mit Rauchgas behandelten Schwarzlauge nach der Reaktion in 4; die Mengenangaben beziehen sich auf einen Laugendurchsatz von 1000 I/h:
3. Analyse der geklärten Lauge im Zwischenbehälter 13:
4. Analyse des in der Abtrenneinrichtung 12 abgetrennten Kieselsäure-Schlammes:

Nach Aufschwemmen des Schlammes im Rührbehälter 14 mit gleicher Gewichtsmenge Wasser und erneuter Zentrifugalabscheidung in 17 ergeben sich folgende Werte:
5. Analyse des Klarfiltrates im Behälter 18:
6. Analyse des in der Trenneinrichtung 17 anfallenden Schlammes:

Verlustrechnung, bezogen auf 1000 Liter eingesetzte Schwarzlauge:
7. Organische TS
8. Anorganische TS

Die anorganischen Bestandteile des Schlammes aus der ersten Zentrifuge 12 enthalten einen gewissen Anteil an Soda (Na₂C0₃). Bei Hinzugabe von Kalkmilch - Ca(OH)₂ - über die Dosiereinrichtung 15 zum Waschwasser aus der Leitung 16 in 1,5- bis 2-fachem stöchiometrischem Verhältnis zur Menge der vorliegenden Soda wird durch den Kaustifizier-Vorgang

Natronlauge gebildet, die auf der Klarfiltratseite (Behälter 18) zum grössten Teil zurückgewonnen wird.

## Patentansprüche

1. Verfahren zur kontinuierlichen Entfernung von Kieselsäure aus durch alkalischen Aufschluss von Einjahrespflanzen, wie Bambus, Bagasse, Schilf und Stroh, erhaltener Zellstoff-Ablauge (Schwarzlauge), wobei man die Ablauge mit C0₂- haltigem Gas in intensiven Kontakt bringt und Kieselsäure ausfällt, dass man aus der mit C0₂ behandelten Ablauge ausgefällte Kieselsäure als Kieselsäureschlamm in einer ersten Trenneinrichtung abtrennt, und dass man in einem Rührbehälter eine kieselsäurehaltige Phase durch Zugabe von Kalk oder Kalkmilch kaustifiziert, wobei sich ein Schlamm bildet, der in einer zweiten Trenneinrichtung von der Flüssigphase abgetrennt wird, dadurch gekennzeichnet, dass man die Zellstoff- Ablauge vor der Behandlung mit C0₂-haltigem Gas in einer Eindampfeinrichtung auf eine Konzentration von 8 bis 30 Gew.-% Trockensubstanz vorkonzentriert, dass man die Menge des CO₂- haltigen Gases auf 30 bis 40 m³ pro m³ durchgesetzter Ablauge bemisst, dass aus der ersten Trenneinrichtung eine entkieselte Ablauge und Kieselsäureschlamm abgeführt werden, dass man den Kieselsäureschlamm vollständig dem Rührbehälter zum Kaustifizieren zuführt, wobei man auch mit Wasser verdünnt und wäscht, dass man beim Kaustifizieren und Waschen im Rührbehälter das Na₂0-Si0₂-CaO-Verhältnis in dem sich bildenden Schlamm auf die niedrigste Schmelztemperatur einstellt, dass man die in der ersten Trenneinrichtung anfallende entkieselte Ablauge in die Eindampfeinrichtung leitet und dass man den in der zweiten Trenneinrichtung abgetrennten Schlamm ausbrennt, wobei eine Schmelze entsteht, die abgekühlt wird.

2. Verfahren nach Anspruch 1, dadurch gekennzeichnet, dass man dem Rührbehälter Waschwasser sowie zum Kaustifizieren Branntkalk oder Kalkmilch in solcher Menge zugibt, um restliches Soda (Na₂C0₃) im Schlamm in Natronlauge umzuwandeln.

3. Verfahren nach Anspruch 1 oder 2, dadurch gekennzeichnet, dass man die in der zweiten Trenneinrichtung erhaltene Flüssigphase zusammen mit der entkieselten Ablauge aus der ersten Trenneinrichtung der Eindampfeinrichtung zuführt.

4. Verfahren nach Anspruch 1 oder einem der folgenden, dadurch gekennzeichnet, dass man die Schmelze abkühlt und granuliert.

## Claims

1. A process of continuously removing silica from spent pulping liquors (black liquor) obtained by the alkaline digestion of annual plants, such as bamboo, bagasse, reed and straw, wherein the spent liquor is intensely contacted with C0₂-containing gas and silica is precipitated, silica precipitated from the spent liquor treated with C0₂ is separated in a first separator as silica sludge, and a silica-containing phase is causticized in a stirred vessel by an addition of lime or milk of lime to form a sludge, which is separated in a second separator from the liquid phase, characterized in that the spent pulping liquor before its treatment with CO₂-containing gas is preconcentrated in an evaporator to a concentration of 8 to 30 wt.% of dry solids, the rate of C0₂ containing gas is controlled to amount to 30 to 40 m³ per m³ of spent liquor, a desilicified spent liquor and silica sludge are withdrawn from the first separator, the silica sludge is entirely supplied to the stirred vessel for causticization and is diluted and washed with water, during the causticization and washing in the stirred vessel the Na₂O-SiO₂-CaO ratio in the resulting sludge is adjusted to the lowest melting temperature, the desilicified spent liquor which becomes available in the first separator is supplied to the evaporator, and sludge separated in the second separator is burnt out to form a molten material, which is cooled.

2. A process according to claim 1, characterized in that washing water and quicklime or milk of lime for causticizing are fed to the stirred vessel at such a rate that residual sodium carbonate (Na₂CO₃) in the sludge is converted to sodium hydroxide solution.

3. A process according to claim 1 or 2, characterized in that the liquid phase obtained in the second separator and the desilicized spent liquor are jointly transferred from the first separator to the evaporator.

4. A process according to claim 1 or any of the following claims, characterized in that the molten material is cooled and granulated.

## Revendications

1. Procédé d'élimination en continu de l'acide silicique de la liqueur de préparation de la cellulose (liqueur noire), obtenu par attaque alcaline de plantes annuelles, comme le bambou, la bagasse, le roseau et la paille qui consiste à mettre la liqueur résiduaire en contact intense avec du gaz contenant du CO₂, et à précipiter l'acide silicique, à séparer dans un premier dispositif de séparation en forme de boue d'acide silicique l'acide silicique précipité de la liqueur traitée par le C0₂, à causti- fier dans un récipient de brassage, une phase contenant de l'acide silicique par addition de chaux ou de lait de chaux, en formant une boue que l'on sépare de la phase liquide dans un second dispositif de séparation, caractérisé en ce qu'il consiste à concentrer au préalable la liqueur résiduaire de préparation de cellulose, avant le traitement par du gaz contenant du C0₂, dans un dispositif d'évaporation, à une concentration de 8 à 30% en poids de substance sèche, à ajuster la quantité du gaz contenant du C0₂ entre 30 et 40 m³ par m³ de la liqueur résiduaire traversée, à évacuer du premier dispositif de séparation une liqueur résiduaire désilicée, et de la boue d'acide silicique, à envoyer la boue d'acide silicique entièrement au récipient de brassage pour la caustification, en diluant également par de l'eau et en lavant, à régler, lors de la caustification et du lavage dans le récipient de brassage le rapport Na₂0-SiO₂-CaO de la boue qui se forme à la température de fusion la plus basse, à envoyer au dispositif d'évaporation la liqueur résiduaire désilicée se produisant dans le premier dispositif de séparation, et à brûler la boue séparée dans le second dispositif de séparation en créant une masse fondue qui est refroidie.

2. Procédé suivant la revendication 1, caractérisé en ce qu'il consiste à ajouter au récipient de brassage de l'eau de lavage, ainsi que pour la caustification, de la chaux vive ou du lait de chaux, en une quantité telle que le carbonate de sodium restant (Na₂C0₃) dans la boue est transformé en lessive de soude.

3. Procédé suivant la revendication 1 ou 2, caractérisé en ce qu'il consiste à envoyer au dispositif d'évaporation la phase liquide obtenue dans le second dispositif de séparation, en même temps que la liqueur désilicée provenant du premier dispositif de séparation.

4. Procédé suivant la revendication 1, ou l'une des suivantes, caractérisé en ce qu'il consiste à refroidir et à granuler la masse fondue.
